# EUROPÄISCHE PATENTSCHRIFT

(11) **EP 0 976 335 B1**
(45) Veröffentlichungstag und Bekanntmachung des Hinweises auf die Patenterteilung: **23.04.2003**
(21) Anmeldenummer: 99115023.6
(22) Anmeldetag: 02.08.1999
(51) Int. Cl.: A41D 31/00, D02G 3/44

(54) **Gewebe für Arbeits- und Hitzeschutzbekleidung**
Heat resistant fabric for working garments
Tissu pour vêtements professionnels de protection contre la chaleur

(30) Priorität: 31.07.1998 DE 19834495
(43) Veröffentlichungstag der Anmeldung: 02.02.2000
(73) Patentinhaber: MEWA Textil-Service AG & Co Management oHG, 65189 Wiesbaden (DE)
(72) Erfinder: Mertens,Silvia, 65193 Wiesbaden (DE); Quednau, Wolfgang, 41238 Mönchengladbach (DE)
(74) Vertreter: Tergau & Pohl Patentanwälte

(56) Entgegenhaltungen:
- EP-A- 0 874 079
- DE-A- 2 720 633
- DE-A- 4 440 491
- DE-A- 19 523 081
- DE-A- 19 617 634
- US-A- 5 496 625

## Beschreibung

Die Erfindung betrifft ein Gewebe für Arbeits- und Schutzbekleidung, insbesondere für Hitze- und Schweißer-Schutzbekleidung. Eine solche Bekleidung muss eine Vielzahl verschiedener Anforderungen erfüllen. Sie muss, damit sie vom Benutzer akzeptiert wird, angenehm zu tragen sein. Für den Tragekomfort spielen z. B. Kleidungsgewicht, Atmungsaktivität, Feuchtigkeitsaufnahmevermögen, taktile Eigenschaften und Hautfreundlichkeit eine wichtige Rolle. Ein Gewebe für den genannten Zweck muss weiterhin abrieb- bzw. verschleißfest sein. An Hitze- und Schweißer-Schutzkleidung werden außerdem in sicherheitstechnischer Hinsicht vielfältige, vor allem durch die europäischen Normen EN 531:1995 (Schutzkleidung für hitzeexponierte Industriearbeiter) und EN 470-1:1995 (Schutzkleidung für Schweißen und verwandte Verfahren) festgelegte Anforderungen gestellt. Beide Normen fordern einen Schutz bei kurzzeitigem Flammenkontakt. Ein solcher Schutz ist u. a. dann gewährleistet, wenn das Gewebe nicht weiterbrennt und kein brennendes oder schmelzendes Abtropfen aufweist. Letzteres verursacht Verletzungen und fördert die Ausbreitung eines zunächst noch lokalen Brandherdes. Eine weitere wesentliche Anforderung an Kleidung der in Rede stehenden Art ist schließlich noch, dass sie sich für industrielle Wasch- und Trockenverfahren eignet, d. h. viele solcher Wasch- und Trockenzyklen, ohne Einlaufen, Knittern, Nahtkräuselung, Tragekomforteinbuße und insbesondere ohne wesentliche Verschlechterung ihrer Hitze- und Brandschutzeigenschaften übersteht.

Aus der DE 196 17 634 A1 ist ein flammfestes Gewebe auf der Basis von Melaminharzfasem bekannt, bei dem zusätzlich zu flammfesten Fasern noch normal entflammbare Fasern vorgesehen sind, um einen besonders hohen Tragekomfort zu ermöglichen. Aus der DE 195 23 081 A1 ist hingegen eine Fasermischung aus Melaminharz- und Naturfasern bekannt. Auch bei diesen bekannten Geweben bzw. Fasermischungen werden jedoch nicht alle der genannten Anforderungen, insbesondere hinsichtlich der industriellen Waschbarkeit, erfüllt.

Davon ausgehend ist es die Aufgabe der Erfindung, ein Gewebe vorzuschlagen, das den genannten Anforderungen entspricht.

Diese Aufgabe wird nach Anspruch 1 durch ein Gewebe gelöst, das 10 bis 90 Gew.% permanent flammhemmend ausgerüstete Baumwolle bzw. Baumwollfasern (Faserkomponente A), 5 bis 45 Gew.% Polyamid- und/oder Polyesterfasern (Faserkomponente B), 5 bis 45 Gew.% Melaminharzfasern (Faserkomponente C) und bei Bedarf bis zu 5 Gew.% Hilfsfasern (Faserkomponente D) enthält. Ein solches Gewebe zeichnet sich durch ein den o.g. Normen entsprechendes Brandverhalten aus. Insbesondere bildet es keine brennenden Schmelztropfen, die die Flammenausbreitung begünstigen und zu Brandverletzungen führen können, sondern es verkohlt. Es zeigt damit trotz seines hohen Anteils an thermoplastischen Fasern ein von duroplastischen Fasern her bekanntes Brandverhalten. Es ist auch in ausreichendem Maße resistent gegen die Einwirkung von großen und kleinen Spritzem flüssigen Metalls oder von glühenden Metallteilchen. Die Kombination von thermoplastischen Fasern, nämlich von Polyester- und/oder Polyamidfasern mit Baumwolle gewährleistet zum einen einen hohen Tragekomfort und zum anderen eine vielfache industrielle Waschbarkeit bei ausreichendem, insbesondere normgerechtem thermischem Schutz. Die Kombination aus den thermoplastischen Fasern und den Melaminharzfasern verbessert insbesondere die Wasserdampfdurchlässigkeit bzw. den Rₑₜ-Wert des Gewebes. Das vorgeschlagene Gewebe eignet sich darüber hinaus für industrielle Wasch- und Trockenverfahren, die ein Gewebe wesentlich mehr beanspruchen, als dies bei der "Haushaltswäsche" der Fall ist. Die Beladung industrieller Waschmaschinen ist deutlich höher als bei normalen Haushaltswaschmaschinen. Dies führt zu einer wesentlich stärkeren mechanischen Belastung des zu waschenden Materials. Auch werden im industriellen Waschprozeß, Wasch- und Hilfsmittel eingesetzt, die wesentlich effektiver reinigen und somit auch das zu waschende Material wesentlich stärker beanspruchen - die Alkalinität der Waschflotte im industriellen Waschprozeß ist bekanntermaßen immer deutlich höher. Das Trocknen erfolgt beim industriellen Waschprozeß u.a. durch ein sogenanntes Heißluft-Finishverfahren. Die zu trocknende Bekleidung wird hier mit einem heißem Luftstrom von 160°C beaufschlagt; diese Beanspruchung ist auch deutlich höher als im Haushalts-Pflegeprozeß.

Bei flammhemmend ausgerüsteten Baumwollgeweben und Mischungen von Baumwolle mit thermoplastischen Fasern herkömmlicher Art, wird mit zunehmender Anzahl von Waschzyklen eine Verschlechterung des Brandverhaltens beobachtet. Dieser Effekt beruht u.a. darauf, daß mit dem Waschen ein Verlust von Baumwollfasem eintritt und sich das Mischungsverhältnis zugunsten der thermoplastischen Fasern verschiebt und mehr und mehr deren ungünstiges Brandverhalten zutage tritt. Das flammhemmende Mittel ist in der Regel an die Baumwolle gebunden und mit dem Verlust von Baumwolle tritt auch ein Verlust der flammhemmenden Ausrüstung ein.

Bei dem vorgeschlagenen Gewebe wird dies durch die Gegenwart der Melaminharzfasern, die einen Teil der Thermoplastfasern ersetzen, unterdrückt. Ein erfindungsgemäßes Gewebe bildet auch bei relativ großem Baumwollaustrag keine brennenden Schmelztropfen.

In einem bevorzugten Gewebe sind 25 bis 50 Gew.% der Faserkomponente A, 26 bis 35 Gew.% der Faserkomponente B und 24 bis 35 Gew.% der Faserkomponente C enthalten. Besonders gute Ergebnisse werden erhalten, wenn das Verhältnis des Anteils an Faserkomponente B zum Anteil an Faserkomponente C in einem Bereich von 3:1 bis 1:1 liegt.

Vorzugsweise werden als flammhemmende Mittel reaktive Phosphorverbindungen eingesetzt. Solche Verbindungen sind unter den Markennamen "Aflammit ®", "Pyrovatex ®" oder "Proban ®" am Markt erhältlich. Wenn es erforderlich ist kann das Gewebe Hilfsfasern, etwa zur Erhöhung der Verschleißfestigkeit oder zur antistatischen Ausrüstung bis zu 5 Gew.% enthalten. Für letzteren Zweck geeignete Fasern sind etwa mit Metall bedampfte Kunststofffasern oder Metallfasern. Der Anteil solcher Antistatikfasem beträgt vorzugsweise 0,01 bis-3 Gew.%. Bevorzugt wird ein Gewebe, das eine homogene Fasermischung aufweist eingesetzt. Bei einer solchen Mischung werden die Einzelfasem zunächst homogen vermischt und dann aus dieser Fasermischung Fäden bzw. Garne gebildet.

### Beispiel 1:

Es wurde ein Gewebe mit einer Köper-2/2-Bindung, mit 37 Kettfäden und 20 Schußfäden pro cm und einem Flächengewicht von 340 g/m² aus 50 Gewichtsanteilen Baumwolle-, 26 Gewichtsanteilen Polyester- und 24 Gewichtsanteilen Melaminharzfasern hergestellt. Die Fäden wurden in üblicher Weise dadurch erhalten, dass die Einzelfasern zunächst innig gemischt und daraus ein Mischfasergarn bzw. -faden mit einer Gamfeinheit von Ne 12 hergestellt wurde. Die Baumwolle wurde mit Proban® flammhemmend ausgerüstet.

### Beispiel 2:

Es wurde ein Gewebe hergestellt mit 40 Gewichtsanteilen Baumwoll-, 30 Gewichtsanteilen Polyester- und 30 Gewichtsanteilen Melaminharzfasem. Die Baumwolle wurde mit Aflammit® flammhemmend ausgerüstet. Kett- und Schussfaden des Gewebes wiesen eine Garnfreiheit von Nm 20 auf, das Flächengewicht betrug 320 g/m² bei 30 Kettfäden und 28 Schussfäden pro cm. Es wurde eine Satin-4/1(3)-Bindung gewählt.

### Beispiel 3:

Es wurde ein Gewebe mit einer Köper 2/2-Bindung mit 36 Kettfäden und 20 Schussfäden pro cm und einem Flächengewicht von 355 g/m² aus 64 Gewichtsanteilen Baumwoll-, 25 Gewichtsanteilen Polyester-, 10 Gewichtsanteilen Melaminharz- und 1 Gewichtsanteil Antistatikfaser hergestellt. Die Fäden wurden in üblicher Weise dadurch erhalten, dass die Einzelfasern zunächst innig gemischt und daraus ein Mischfasergarn bzw. -faden mit einer Gamfeinheit von Nm 20 hergestellt wurde. Die Baumwolle wurde mit Proban® flammhemmend ausgerüstet.

## Patentansprüche

1. Gewebe für Arbeits- und Schutzbekleidung mit folgender Faserzusammensetzung (Gew.%):
| | |
|---|---|
| Baumwollfasem als Faserkomponente A: | 10 - 90 % |
| Polyamid- und/oder Polyesterfasern als Faserkomponente B | 5 - 45 % |
| Melaminharzfasem als Faserkomponente C | 5 - 45 % |
| Hilfsfasem als Faserkomponente D | 0 - 5 %, |
**dadurch gekennzeichnet, dass** die Baumwollfasern (Faserkomponente A) permanent flammhemmend ausgerüstet sind.

2. Gewebe nach Anspruch 1,
**gekennzeichnet durch**
folgende Faseranteile (Gew.%):
| | |
|---|---|
| Faserkomponente A | 25 - 50 % |
| Faserkomponente B | 26 - 35% |
| Faserkomponente C | 24 - 35 % |

3. Gewebe nach Anspruch 1 oder 2,
**gekennzeichnet durch**
ein Verhältnis des Anteils der Faserkomponente B zum Anteil der Faserkomponente C von 3:1 bis 1:1.

4. Gewebe nach einem der Ansprüche 1 bis 3,
**dadurch gekennzeichnet,**
**dass** die Baumwollfasern mit einem Flammschutzmittel auf Basis einer reaktiven Phosphorverbindung behandelt sind.

5. Gewebe nach einem der Ansprüche 1 bis 4,
**dadurch gekennzeichnet,**
**dass** 0,01 bis 3 Gew.% Antistatikfasern als Hilfsfasern enthalten sind.

6. Gewebe nach einem der Ansprüche 1 bis 5, das eine homogene Fasermischung aufweist.

7. Verwendung eines Gewebes nach einem der Ansprüche 1 bis 6 zur Herstellung von Arbeitsbekleidung.

8. Verwendung eines Gewebes nach einem der Ansprüche 1 bis 6 zur Herstellung von Hitzeschutzbekleidung.

9. Verwendung eines Gewebes nach einem der Ansprüche 1 bis 6 zur Herstellung von Schweißer-Schutzbekleidung.

10. Verwendung eines Gewebes nach einem der Ansprüche 1 bis 6 zur Herstellung von Bekleidung, die für industrielle Wasch- und Trockenverfahren vorgesehen ist.

## Claims

1. Woven fabric for workers' and protective clothing and having the following fibre composition (% by weight):
| | |
|---|---|
| cotton fibre as fibre component A: | 10 - 90% |
| polyamide and/or polyester fibre as fibre component B | 5 - 45 % |
| melamine resin fibre as fibre component C | 5 - 45% |
| auxiliary fibre as fibre component D | 0 - 5% |
**characterized in that** the cotton fibre (fibre component A) has been finished to be permanently flame retardant.

2. Woven fabric according to Claim 1, **characterized by** the following fibre fractions (% by weight):
| | |
|---|---|
| fibre component A | 25 - 50% |
| fibre component B | 26 - 35% |
| fibre component C | 24 - 35% |

3. Woven fabric according to Claim 1 or 2, **characterized by** the ratio of the fraction of fibre component B to the fraction of fibre component C being in the range from 3:1 to 1:1.

4. Woven fabric according to any of Claims 1 to 3, **characterized in that** the cotton fibre has been treated with a flame retardant based on a reactive phosphorus compound.

5. Woven fabric according to any of Claims 1 to 4, **characterized in that** it includes 0.01% to 3% by weight of antistatic fibre as auxiliary fibre.

6. Woven fabric according to any of Claims 1 to 5, comprising a homogeneous fibre blend.

7. Use of a woven fabric according to any of Claims 1 to 6 for producing workers' clothing.

8. Use of a woven fabric according to any of Claims 1 to 6 for producing heat protective clothing.

9. Use of a woven fabric according to any of Claims 1 to 6 for producing welders' protective clothing.

10. Use of a woven fabric according to any of Claims 1 to 6 for producing clothing intended for industrial washing and drying processes.

## Revendications

1. Tissu pour revêtement professionnel et de protection ayant la composition de fibres suivante (en % en poids) :
| | |
|---|---|
| Fibres de coton en tant que constituant de fibres A | 10 à 90 % |
| Fibres de polyamide et/ou de polyester en tant que constituant de fibres B | 5 à 45 % |
| Fibres de résine mélanine en tant que constituant de fibres C | 5 à 45 % |
| Fibres auxiliaires en tant que constituant de fibres D | 0 à 5 % |
**caractérisé en ce que** les fibres de coton (constituant de fibres A) ont reçu un traitement ignifuge permanent.

2. Tissu suivant la revendication 1,
**caractérisé par**
les proportions de fibres suivantes (en % en poids) :
| | |
|---|---|
| Constituant de fibres A de | 25 à 50 % |
| Constituant de fibres B de | 26 à 35 % |
| Constituant de fibres C de | 24 à 35 % |

3. Tissu suivant la revendication 1 ou 2, **caractérisé par** un rapport de la proportion du constituant de fibres B à la proportion du constituant de fibres C de 3:1 à 1:1.

4. Tissu suivant l'une des revendications 1 à 3, **caractérisé en ce que** les fibres de coton sont traitées par un agent ignifuge à base d'un composé réactif du phosphore.

5. Tissu suivant l'une des revendications 1 à 4, **caractérisé en ce qu'**il contient de 0,01 à 3 % en poids de fibres antistatiques en tant que fibres auxiliaires.

6. Tissu suivant l'une des revendications 1 à 5, qui présente un mélange homogène de fibres.

7. Utilisation d'un tissu suivant l'une des revendications 1 à 6 pour produire un vêtement professionnel.

8. Utilisation d'un tissu suivant l'une des revendications 1 à 6 pour produire un vêtement de protection vis-à-vis de la chaleur.

9. Utilisation d'un tissu suivant l'une des revendications 1 à 6 pour produire un vêtement de protection pour les soudeurs.

10. Utilisation d'un tissu suivant l'une des revendications 1 à 6 pour produire un vêtement, qui est prévu pour un procédé industriel de lavage et de séchage.
